# EUROPÄISCHE PATENTSCHRIFT

(11) **EP 0 401 727 B1**
(45) Veröffentlichungstag und Bekanntmachung des Hinweises auf die Patenterteilung: **16.02.1994**
(21) Anmeldenummer: 90110563.5
(22) Anmeldetag: 05.06.1990
(51) Int. Cl.: C23C 2/26, C23C 2/06

(54) **Verfahren zur Verbesserung der Oberflächenbeschaffenheit von eisenhaltigen Materialien mit einem Aluminium-Zink-Legierungsüberzug**
Method for improving the quality of the surface of materials containing iron with a coating of aluminium-zinc alloys
Procédé pour modifier la qualité de la surface de matériaux contenant du fer avec un revêtement à base d'un alliage d'aluminium-zinc

(30) Priorität: 07.06.1989 DE 3918503
(43) Veröffentlichungstag der Anmeldung: 12.12.1990
(73) Patentinhaber: Krupp Hoesch Stahl AG, 44120 Dortmund (DE)
(72) Erfinder: Theillout, Rene, Dipl.-Ing., D-5242 Kirchen (DE)

(56) Entgegenhaltungen:
- EP-B- 0 122 856
- DE-B-21 521 148
- DE-C-22 812 370
- US-A- 3 148 081
- DERWENT ACCESSIONS NO. 79-08 824B (05), Questel Telesystems WPI, DERWENT PUBLICATION LTD., London
- PATENT ABSTRACTS OF JAPAN, unexamined applications, C Feld, Band 7, Nr.69 (C-158) (1214) , 23.März 1983 THE PATENT OFFICE JAPANESE GOVERMENT

## Beschreibung

Die Erfindung betrifft ein Verfahren zur Verbesserung der Oberflächenbeschaffenheit von Stahlblechen und -bändern, die mit einem Korrosionsschutz überzogen sind. Dieser Korrosionsschutz wird durch einen Überzug mit einer Aluminium-Zink-Legierung, die in einem Tauchschmelzbad das durchlaufende Band mit einer intermetallischen Schicht versieht, erreicht.

Festhaftende und korrosionsbeständige Aluminium-Zink-Überzüge auf eisenhaltige Materialien sind aus der DE-AS 15 21 148 bekannt geworden.

Die US-PS 3.148.081 beschreibt ein Verfahren zur Verbesserung der beschichteten Stahlbänder auf ihrer Oberfläche. Ohne die chemische Zusammensetzung zu verändern, soll die Zinkblumenausbildung durch plötzliches Erstarren der geschmolzenen Beschichtung erreicht werden, wobei anschließend die Oberfläche noch dressiert wird. Jedoch handelt es sich bei der Schmelze um eine Zinklegierung mit Zusätzen von Blei, Kadmium und Aluminium.

Bei Überzügen, die als Legierungsbestandteil einen hohen Zinkanteil enthalten, entstehen in der Regel großblumige Oberflächenstrukturen, die sogenannten Zinkblumen. Diese Strukturen können so ausgeprägt sein, daß die Verwendungsmöglichkeiten, insbesondere bei Blechen und Bändern, eingeschränkt sind. Eine Einschränkung ist immer dann gegeben, wenn die Bänder anschließend beschichtet oder lackiert werden sollen. Es liegt in diesem Falle eine uneinheitliche Oberfläche vor, bei der die Strukturen der Zinkblumen durchscheinen.

Um die Oberfläche des Zinküberzuges zu vereinheitlichen, gibt es die Möglichkeit der Nachdressierung der Bleche und Bänder. Dieses geschieht vorwiegend in Linie und mit glatten oder mattierten Walzen. Durch diesen Walzvorgang wird die Oberfläche weitgehend geglättet und der Überzug in sich verdichtet und damit auch verfestigt.

Trotzdem stellt dieses Aussehen den Verwender nicht in allen Fällen zufrieden. Selbst kleinblumige flache Strukturen können sich noch störend auf das Endprodukt auswirken.

Eine annähernd gleichmäßige Oberfläche erhält man insbesondere dadurch, daß man fein verteilte Teilchen von Zink gegen den Zinküberzug, bevor seine Kristallation stattgefunden hat, sprüht.

Ein Verfahren zum Besprühen der Oberfläche ist mit der DE-PS 28 12 370 bekanntgeworden. Bei diesem Verfahren wird im allgemeinen pulverförmiges Zink verwendet. Die Zinkteilchen kommen durch das Aufsprühen mit dem flüssigen Zinküberzug des Bleches in Berührung und gehen eine innige Verbindung ein. Es werden dabei zahlreiche kristalline Keime erzeugt. Durch diese Keime wird die Entstehung und auch das Wachsen von Kristallen in einer großen Anzahl bestimmt und begünstigt. Dadurch, daß viele Keime vorhanden sind, können die Kristalle aber nur eine sehr kleine Form annehmen.

Dieses hat aber zur Folge, daß keine großflächigen Zinkblumen entstehen können. Gleichzeitig verfestigen diese kleinen Zinkblumen die Oberfläche des Zinküberzuges.

Mit der EP-PS 0122 856 ist ein Verfahren zur Oberflächenverbesserung von beschichteten Stahlbändern dadurch gefunden worden, daß ein sauerstofffreies Gas zum Transport der aufzusprühenden Substanz verwendet wird. Da die aufzusprühenden Substanzen in der Regel eine große Affinität zum Sauerstoff haben, soll dadurch eine Oxidation unterbunden werden, weil die gebildeten Oxide sich als Fehl stellen auf dem Bandmaterial auswirken.

Darüber hinaus beschreibt die AT-E 30 602 B ein Verfahren zur Optimierung der Erstarrung von Zink auf einem Stahlband. Bei diesem Anmeldungsgegenstand handelt es sich um eine Temperatursteuerung, um genau vor dem Erstarrungspunkt des Zinküberzuges den Zinkstaub aufzusprühen. Dieses ist jedoch sehr schwierig und in einem Großprozeß mit vielen Einflußparametern sehr schwierig durchzuführen. Auch in diesem Falle handelt es sich um verzinkte Stahlbänder.

Eine weitere Möglichkeit, das Entstehen von großflächigen Zinkblumen zu unterbinden, besteht darin, daß man die vorbeschriebenen Mikroblumen durch das Aufsprühen von Wasser oder Wasserdampf, auf die noch nicht verfestigte Zinkoberfläche bei einer gleichzeitigen starken Abkühlung erzeugt.

Bei Stahlblechen und Stahlbändern, die einen Aluminium-Zink-Überzug haben, ist die Ausbildung dieser "Zinkblumen" sehr ausgeprägt. Korrekterweise kann bei diesen Überzügen, die einen höheren Aluminium- als Zinkanteil haben, nicht mehr von einer Zinkblume gesprochen werden. Da es sich bei der vorliegenden Erfindung jedoch ausschließlich um Aluminium-Zink-Überzüge handelt, die den Handelsnamen Galvalum tragen, soll nachfolgend von Oberflächenstrukturen gesprochen werden.

Die Aufgabe der Erfindung ist es, die Oberflächenstrukturen von Aluminium-Zink-Überzügen auf Stahlblechen oder -bändern zu verbessern und soweit zu vereinheitlichen, damit die Bleche und Bände bei einer anschließenden Oberflächenbeschichtung eine gleichmäßige Oberfläche aufweisen. Dieses würde eine entscheidende Qualitätsverbesserung darstellen, die mit bisher bekannten Verfahren auch trotz Dressierung nicht erreicht werden konnte.

Die Aufgabe wird dadurch gelöst, daß auf das aus der Schmelze kommende Band, auf die noch nicht erstarrte Oberfläche des Aluminium-Zink-Überzuges, Zinkstaub aufgeblasen wird. Dieser Zinkstaub dringt in die Oberfläche ein und geht eine Verbindung mit dem Überzug ein, was das Entstehen von Strukturen unterbindet. Nachdem der Zinkstaub aufgeblasen worden ist, muß das beschichtete Band mit einer großen Abkühlgeschwindigkeit von mindestens 25°C/s abgekühlt werden. Gleichzeitig bleiben die geforderten Eigenschaften des Bandes bei dieser Behandlung erhalten.

Im folgenden soll die Erfindung anhand von ausgeführten Darstellungen näher erläutert werden.

Es zeigen:
- Fig. 1: Schematische Bandverzinkungsanlage
- Fig. 2: Oberfläche eines Aluminium-Zink-Überzuges, nachdressiert
- Fig. 3: Wie Fig. 2, jedoch 100fach vergrößert, nachdressiert
- Fig. 4: Oberfläche eines Aluminium-Zink-Überzuges mit anschließender Zinkstaubaufstäubung, nachdressiert
- Fig. 5: Wie Fig. 4, jedoch 100fach vergrößert, nachdressiert
- Fig. 6: normale Struktur eines Aluminium-Zink-Überzuges als Oberflächenschliff 50fach vergrößert
- Fig. 7 a: Wie Fig. 6, jedoch als Kantenschliff in 500facher Vergrößerung
- Fig. 7 b: Wie Fig. 7 a mit unterschiedlicher Ätzung
- Fig. 7 c: Wie Fig. 7 a, jedoch auf Mikrostruktur geätzt
- Fig. 8: Aluminium-Zink-Überzug mit relativ geringer Zinkstaubaufstäubung, als Oberflächenschliff, Sofach vergrößert
- Fig. 8 a: Wie Fig. 8, jedoch als Kantenschliff in 500facher Vergrößerung
- Fig. 8 b: Wie Fig. 8 a mit unterschiedlicher Ätzung
- Fig. 8 c: Wie Fig. 8 a, jedoch auf Mikrostruktur geätzt
- Fig. 9: Aluminium-Zink-Überzug mit relativ viel aufgestäubtem Zinkstaub, als Oberflächenschliff, 50fach vergroßert
- Fig. 9 a: Wie Fig. 9, jedoch als Kantenschliff in 500facher Vergrößerung
- Fig. 9 b: Wie Fig. 9 a mit unterschiedlicher Ätzung
- Fig. 9 c: Wie Fig. 9 a, jedoch auf Mikrostruktur geätzt
Der vorbehandelte Bandstahl (1) läuft über eine Umlenkrolle (5) durch die Ofenschnauze (3) in die flüssige Schmelze (2) der Aluminium-Zink-Legierung. Über die Umlenkrollen (4) wird der Bandstahl (1) wieder aus der Schmelze (2) herausgeführt. Damit der Aluminium-Zink-Überzug eine definierte Stärke erhält, wird mittels Abstreifdüsen (6) der überschüssige Anteil abgeblasen. Anschließend gelangt der Bandstahl (1) in die Bestäubungsanlage (7). Hier wird der noch flüssige Bandüberzug zusätzlich mit Zinkstaub oder einem Zinkstaubgemisch angeblasen. Der aufgeblasene Staub kristallisiert mit dem Legierungsüberzug und bildet somit einen innigen Verbund mit dem Bandstahl. Die aufgeblasene Menge Zinkstaub bestimmt die Oberfläche des Bandstahles. Unmittelbar nach der Bestäubungsanlage wird der durchlaufende oberflächenbehandelte Bandstahl abgekühlt. Diese Abkühlung muß sehr schnell geschehen. Die Abkühlungsgeschwindigkeit muß deshalb mindestens 25°C/s betragen. In einem nachfolgenden Walzendurchlauf wird die Oberfläche weiter vereinheitlicht. Durch das schnelle Abkühlen des Bandstahles (12) nach dem Bestäuben wird die Legierung zum Erstarren gebracht und man erhält eine strukturlose Oberfläche.

Der Einsatzbereich vorbeschriebener Bandstähle liegt vorwiegend im Baübereich, bei Haushaltsgeräten und in der Automobilindustrie, d. h. es wird eine vereinheitlichte Oberfläche gefordert, die sich anschließend problemlos mit z. B. Lack beschichten läßt. Diese vereinheitlichte Oberfläche war nach bisher bekannten Verfahren nicht bei Aluminium-Zink-Überzügen herzustellen.

Die Fig. 2 zeigt die Oberfläche einer normalen Aluminium-Zink-Beschichtung. Es ist deutlich die Blumenbildung zu sehen. Fig. 3 zeigt die gleiche Oberfläche in 100facher Vergrößerung. Trotzdem diese Oberfläche nachdressiert wurde, ist keine einheitliche Fläche vorhanden. In der Fig. 4 wird eine Oberfläche eines AluminiumZink-Überzuges gezeigt, der vor der Erstarrung noch zusätzlich mit Zinkstaub beblasen wurde. Die Fläche ist wesentlich einheitlicher, wie auch die Vergrößerung in Fig. 5 zeigt.

Noch deutlicher kann der Einfluß des Zinkstaubes auf die Oberfläche in den nachfolgenden Figuren gemacht werden, bei denen es sich um Oberflächenschliffe in 50facher Vergrößerung handelt.

Fig. 6 zeigt sehr deutlich die kristalline Struktur eines herkömmlichen Aluminium-Zink-Überzuges. Die Figuren 7 a, 7 b, 7 c geben die gleiche Probe wieder, jedoch in diesem Falle als Kantenschliff mit einer 500fachen Vergrößerung. Deutlich sind hier die aluminiumreichen Dendriten (8) in der Legierungsschicht zu sehen. Zwischen den Dendriten (8) befinden sich die zinkreicheren Interdendritenbereiche, die bei dieser Probe noch sehr gering sind, aufgrund des geringen Legierungsanteils. Die Fig. 7 c macht darüber hinaus deutlich, daß die Ausbildung der Si-Partikel (11) im Überzug und in der intermetallischen Legierungsschicht (10) an der Grenzfläche Überzug/Stahl, durch die Zinkbestäubung nicht beeinflußt wird. Die Fig. 8 zeigt bei den gleichen Vergrößerungsverhältnissen eine Mikrostruktur, welche durch die Bestäubung mit Zinkstaub erreicht wird. Deutlich größer geworden ist der zinkreichere Intendendritenbereich (9), was eine Vereinheitlichung der Oberfläche zur Folge hat.

Extrem wird dieses in den Fig. 9 deutlich, wo ein noch größerer Zinkstaubanteil aufgeblasen worden ist. Die Blumenstruktur auf der Oberfläche ist verschwunden, es steht eine vereinheitlichte Oberfläche für eine anschließende problemlose Beschichtung zur Verfügung.

### Bezugszeichenliste

- 1: Bandstahl
- 2: Schmelze
- 3: Ofenschnauze
- 4: Umlenkrollen
- 5: Umlenkrolle
- 6: Abstreifdüsen
- 7: Bestäubungsanlage
- 8: Al-reiche Dendriten
- 9: Zinkreichere Interdendritenbereiche
- 10: intermetallische Legierungsschicht
- 11: Siliziumpartikel
- 12: Abkühlungsanlage

## Patentansprüche

1. Verfahren zur Verbesserung der Oberflächenbeschaffenheit von eisenhaltigen Materialien mit einem Aluminium-Zink-Legierungsüberzug, der aus 25 bis 70 Gewichtsprozenten Aluminium und einem Rest aus Zink und Silizium besteht und der durch Feuermetallisieren in einer Schmelztauchveredelungsanlage auf Stahlbänder oder Stahlbleche aufgebracht wird, wobei das aus der Legierungsschmelze austretende, beschichtete Stahlband vor der Kristallisation des Überzuges mit fein verteilten Teilchen in eine Suspension in Luft besprüht, abgekühlt und anschließend dressiert wird, dadurch gekennzeichnet, daß die fein verteilten Teilchen aus reinem Zink bestehen und in der anschließenden Abkühlzone das beschichtete Stahl band einer Abkühlgeschwindigkeit von mindestens 25°C/s unterzogen wird.

## Claims

1. Method of improving the surface condition of iron-containing materials having a coating of an aluminium and zinc alloy, which comprises 25 to 70 percent by weight of aluminium and a remainder comprising zinc and silicon, and which is applied by hot-metallising in a melt-dip refining plant to steel strips or plates, wherein, prior to crystallisation of the coating, the coated steel strip emerging from the alloy melt is sprayed with finely distributed particles in a suspension in air, cooled and subsequently finished, characterised in that the finely distributed particles comprise pure zinc and, in the subsequent cooling zone, the coated steel strip is subjected to a cooling rate of at least 25°C/s.

## Revendications

1. Procédé pour améliorer l'état de surface de matériaux ferreux avec un revêtement d'alliage d'aluminium et de zinc, constitué de 25 à 70 % en poids d'aluminium et d'un solde de zinc et de silicium, qui est appliqué par métallisation à chaud dans une installation de revêtement par immersion à chaud sur des feuillards ou des tôles d'acier, dans lequel le feuillard d'acier revêtu, sortant du bain d'alliage, est aspergé, avant la cristallisation du revêtement, de particules finement divisées en suspension dans l'air, refroidi et ensuite dressé, caractérisé en ce que les particules finement divisées sont constituées de zinc pur, et le feuillard revêtu est soumis, dans la zone de refroidissement suivante, à une vitesse de refroidissement d'au moins 25 °C/s.
